# EUROPÄISCHE PATENTSCHRIFT

(11) **EP 0 392 983 B1**
(45) Veröffentlichungstag und Bekanntmachung des Hinweises auf die Patenterteilung: **16.02.1994**
(21) Anmeldenummer: 90810292.4
(22) Anmeldetag: 11.04.1990
(51) Int. Cl.: D04H 1/00

(54) **Verfahren zum Herstellen eines geformten Bauelements**
Process for manufacture of a moulded building material
Procédé pour la réalisation d'un élément de construction moulé

(30) Priorität: 14.04.1989 CH 1425/89
(43) Veröffentlichungstag der Anmeldung: 17.10.1990
(73) Patentinhaber: MATEC HOLDING AG, CH-8700 Küsnacht (CH)
(72) Erfinder: Lucca, Eusebio, c/o Soc. Az. Italiana Keller, I-13048 Santhià (VC) (IT); Gillard, Paul Henri, I.-20142 Milano (IT)
(74) Vertreter: Seifert, Helmut E.

(56) Entgegenhaltungen:
- DE-A- 1 303 588
- DE-A- 1 635 615
- FR-A- 2 439 082

## Beschreibung

Die vorliegende Erfindung betrifft ein Verfahren zum Herstellen eines geformten Bauelements aus kunstharzgebundenem Fasermaterial, wobei auf ein Vlies aus reinen oder zum überwiegenden Teil Naturfasern ein feinkörniger oder fliessfähiger Kunstharzbinder aufgestreut bzw. aufgesprüht und das mit dem Kunstharzbinder versetzte Vlies zerteilt wird, wonach die Teile in einem Turm auf eine zu einer Formpresse gehörenden perforierten Matrize abgelagert und mittels eines durch die Perforierungen gesaugten Luftstroms auf der Matrize vorverdichtet werden und zur Bildung formbeständiger geformter Bauelemente der Kunstharzbinder nach dem Aufsetzen und Anpressen einer gleichfalls perforierten Patrize mittels eines durch die Perforierungen in der Patrize und der Matrize geleiteten Heissluftstroms ausgehärtet wird, sowie eine Vorrichtung zur Ausführung dieses Verfahrens.

Ein Verfahren der beschriebenen Art ist beispielsweise aus der FR-Patentschrift 76-20950 (Publikation Nr. 2 357 675) bekannt. Dieses Verfahren ermöglicht die Herstellung von Bauelementen, die gute Polsterwirkung, Schallabsorption und Wärmeisolation aufweisen und darum vorzugsweise für die Innenverkleidung von Fahrzeugkabinen verwendet werden. Das Verfahren ermöglicht auch, Bauelemente mit einem vorgegebenen Umriss herzustellen und auf diese Weise durch Zuschneiden bedingte Materialverluste, die bei der genannten Verwendung erfahrungsgemäss im Mittel etwa 30% betragen, zu vermeiden.

Ein Nachteil dieses bekannten Verfahrens wird darin gesehen, dass die insbesondere für die beschriebene Verwendung zur Innenauskleidung von Fahrzeugkabinen wichtige Schallabsorption praktisch nicht optimiert werden kann. Es ist möglich, dass sich die Vliesteile oder Fasern und ein feinkörniger Kunstharzbinder beim Ablagern im Turm entmischen, so dass die abgelagerten Vliesteile oder Fasern bereichsweise unterschiedliche Mengen an Kunstharzbinder enthalten, was beim Aushärten des Kunstharzbinders zu Bereichen mit unterschiedlicher Bindung zwischen den Vliesteilen und Fasern und dadurch bedingter, bereichsweise unterschiedlicher Elastizität und davon abhängiger Schallabsorption führt. Wenn aus einer Ablagerung, die bei den bekannten Verfahren notwendigerweise eine über ihrer gesamten Fläche praktisch konstante Dicke aufweist, reliefartig ausgeformte Bauelemente mit bereichsweise unterschiedlicher Dicke hergestellt werden, dann muss die Ablagerung entsprechend bereichsweise unterschiedlich stark verdichtet werden. Diese unterschiedlich starke Verdichtung erzeugt Bereiche mit unterschiedlicher Materialdichte, was wieder zu Bereichen mit unterschiedlichem Elastizitätsmodul und darum auch unterschiedlicher Schallabsorption führt.

In der DE-Patentschrift 1'635'615 wird ein Verfahren zum kontinuierlichen Herstellen von einschichtigen Wirrfaservliesen mit Füllstoffen beschrieben. Bei diesem Verfahren werden die auf einem Förderband abgelegten Textilfasern mit einem Kunstharzpulver und mit mineralischen Füllstoffen überstreut um anschliessend zur Durchmischung durch eine erste Wirbelzone geschleudert zu werden. Die derart erhaltene Vliesschicht wird ein zweites Mal mit pulverförmigen Bindeharz- und Zusatzstoffen bestreut und wiederum einer Wirbelzone zugeführt. Wegen den spezifischen Strömungsverhältnissen in den Wirbelzonen muss auf die Dichteverteilung der einzelnen Fliesskomponenten genau geachtet werden. Mit einer solchen Anlage lässt sich kein wesentlicher Einfluss nehmen auf das Mischungsverhältnis und die lokale Verteilung der einzelnen Materialien wie dies insbesondere bei der Herstellung geformter Bauelemente von wesentlicher Bedeutung ist. Die erzielte Durchmischung und Dichteverteilung ist nicht in genügender Weise kontrollierbar.

In der FR-Patentanmeldung 2'439'082 wird eine Vorrichtung beschrieben, mit welcher aus Zellulosefasern unter Verwendung von thermoplastischen und duroplastischen Bindern Faservliese hergestellt werden können. Dabei werden die Zellulosefasern (bspw. Altpapierfasern) zusammen mit den Bindemitteln und allfälligen flammhemmenden Zusatzstoffen in einen Mischturm gegeben und einem Reisswolf zugeführt, bevor diese auf einem Transportband abgelegt werden. Das derart erzeugte Zellulosevlies wird anschliessend durch einen Ofen geführt, in welchem die thermoplastischen Faser geschmolzen werden. Die weitere Verarbeitung und insbesondere Verfestigung der duroplastischen Bindemittel wird in konventioneller Weise während des Pressvorgangs durchgeführt. Auch diese Vorrichtung eignet sich nicht zur Herstellung von geformten Bauelementen, welche auch bei lokal stark schwankender Formgebung (Krümmung, Dicke, etc.) weiterhin alle gewünschten physikalischen Eigenschaften (Dichte, Festigkeit, etc.) aufweisen.

Der vorliegenden Erfindung lag darum die Aufgabe zugrunde, ein Verfahren zum Herstellen eines geformten Bauelements zu schaffen, bei dem eine Entmischung von Faserteilen oder Fasern und Kunstharzbinder praktisch nicht möglich ist und das auch ermöglicht, ein reliefartig geformtes Bauelement mit bereichsweise unterschiedlicher Dicke, aber praktisch in allen Bereichen gleichmässiger Materialdichte herzustellen.

Erfindungsgemäss wird diese Aufgabe mit einem Verfahren der eingangs genannten Art gelöst, das dadurch gekennzeichnet ist, dass der Kunstharzbinder nach dem Aufstreuen bzw. Aufsprühen und vor dem Zerteilen des Faservlieses vorgehärtet und das mit dem vorgehärteten Kunstharzbinder gebundene Faservlies vor dem Einführen in den Turm in Faserbündel oder Flocken zerteilt wird.

Das erfindungsgemässe Verfahren ermöglicht das grossflächige Ablegen von Fasermaterial mit praktisch gleichmässiger Dicke und ebensolcher Verteilung des Kunstharzbinders.

Bei einer bevorzugten Ausführungsform des Verfahrens werden zum Herstellen von Bauelementen mit Bereichen unterschiedlicher Dicke und in allen Bereichen gleichmässiger Materialdichte die Flocken des zerteilten Faservlieses zu einer Ablagerung mit bereichsweise unterschiedlicher Dicke abgelegt.

Diese bevorzugte Ausführungsform des Verfahrens ermöglicht, mit einer entsprechend ausgebildeten Matrize und/oder Patrize reliefartig geformte Bauelemente mit unterschiedlicher Dicke und praktisch in allen Bereichen gleicher Materialdichte herzustellen. Weil bei einem Bauelement aus kunstharzgebundenem Fasermaterial die Materialdichte den Durchströmwiderstand für Luft und den Elastizitätskoeffizienten beeinflusst, von denen wiederum die Schallabsorption bzw. die Schalldämmung abhängig ist, ermöglicht diese Ausführungsform des Verfahrens auch, Bauelemente mit bereichsweise unterschiedlicher Dicke und praktisch in allen Bereichen gleicher optimierter Schallabsorption und -dämmung herzustellen.

Eine bevorzugte Vorrichtung zur Ausführung des erfindungsgemässen Verfahrens enthält ein Fasermagazin und eine Ladeeinrichtung, die die Fasern zur Vliesbildung auf ein Transportband ladet, eine Streu- oder Sprüheinrichtung, die einen entsprechend aufbereiteten Kunstharzbinder auf das Vlies streut bzw. sprüht, eine Transporteinrichtung, die das mit dem Kunstharzbinder versetzte Vlies zu einer Reisstrommel führt, deren Ausgang mit der Einlassöffnung eines Turms zum Ablegen der Teile des zerrissenen Faservlieses verbunden ist, und mit einer Matrize, die zum Ablegen der Teile unterhalb oder am unteren Ende des Turms angeordnet ist, sowie mit einer zum Aufsetzen auf die mit den Teilen belegte Matrize vorgesehene Patrize, welche Matrize und welche Patrize Perforierungen aufweisen, wovon die Perforierungen der Matrize während des Ablegens der Teile mit einer Unterdruckquelle und die Perforierungen der Patrize nach dem Aufsetzen auf die Matrize zum Einleiten eines Heissluftstroms vorgesehen sind und ist dadurch gekennzeichnet, dass zwischen der Einrichtung zum Aufstreuen oder Aufsprühen des Kunstharzbinders und der Reisstrommel eine Einrichtung zum Vorhärten des Kunstharzbinders angeordnet und die Reisstrommel zum Zerreissen des mit dem vorgehärteten Kunstharzbinders gebundenen Faservlieses in Faserbündel oder Flocken eingestellt ist.

Nachfolgend werden das erfindungsgemässe Verfahren und eine zu dessen Ausführung geeignete Vorrichtung mit Hilfe der Figuren beschrieben. Es zeigen:
- Fig. 1 und 2: das Prinzipschema einer Vorrichtung zur Ausführung des erfindungsgemässen Verfahrens,
- Fig. 3: die Prinzipskizze einer ersten Ausführungsform des Turms zum Ablegen von mit einem Kunstharzbinder gebundenen Faserflocken und
- Fig. 4: die Prinzipskizze einer zweiten Ausführungsform dieses Turms.

Eine zur Ausführung des erfindungsgemässen Verfahrens geeignete Vorrichtung ist schematisch in den Fig. 1 und 2 gezeigt. Diese Vorrichtung enthält ein Magazin 10 für die zu verarbeitenden Fasern. Dem Magazin ist eine Ladeeinrichtung 11 zugeordnet, die mehrere Transportbänder enthält, und ein Flügelrad, das die zugeführten Fasern durch einen Schacht auf das Speiseband 12 einer Karde 13 ablegt. Weiter ist eine Zuteileinrichtung 14 vorgesehen mit einem Vorratsbehälter für feinkörniges, duroplastisch härtbares, als Kunstharzbinder geeignetes Material und mit einer Transportschnecke zur dosierten Zuführung dieses Materials in den Bereich eines Kardeneinlaufs. Die Karde 13 ist in einem Gehäuse 16 eingeschlossen, und es ist ein erstes Gebläse 17 vorgesehen, das Luft aus dem Bereich des Kardenauslaufs absaugt und über eine Rohrleitung mit einem Zyklon 18 verbunden ist, dessen Ausgang an den Kardeneinlauf führt. Im Kardenauslauf ist ein weiteres Transportband 19 angeordnet, dass das von der Karde abgenommene und mit dem feinkörnigen, duroplastisch härtbaren Material durchsetzte Faservlies zu einem Durchlaufofen 21 transportiert. Das Transportband läuft an einer Vorratsrolle 20 vorbei, die einen Wickel aus einem nichtgewebten textilen Verbundstoff (non-woven) trägt, mit dem das Transportband beim Vorbeilauf belegt wird. Dem Ausgang des Durchlaufofens benachbart ist ein Magazin 22 mit in senkrechter Richtung verschiebbaren Umlenkwalzen aufgestellt. Am Ausgang des Magazins sind zwei reibungsschlüssig umlaufende Transportbänder 23 angeordnet, zwischen denen das Faservlies erfasst und an den Einlauf eines Reisswolfs 24 weitergeleitet wird. Der Reisswolf ist über einem Rieselturm 26 angeordnet, unter dessen unterem Ende ein zum Aufsetzen einer Matrize 27 geeigneter Träger 28 befestigt ist. Die zum Aufsetzen der Matrize vorgesehene Oberseite des Trägers weist Bohrungen auf, die in einen Hohlraum führen, der über eine Rohrleitung mit einem zweiten Gebläse 29 verbunden ist.

Beim Betrieb der beschriebenen Vorrichtung wird das Fasermagazin 10 mit textilen Fasern und vorzugsweise mit Reisswolle gefüllt, die durch Zerfasern von Textilabfällen aus Spinnereien, Webereien, Wirkereien, Schneidereien und aus Haushalten gewonnen wurde. Die Fasern werden von der Ladeeinrichtung 11 aus dem Magazin über das Flügelrad und den Sinkschacht auf das Speiseband 12 gestreut und von diesem zur Karde 13 geführt. Dem Kardeneinlauf benachbart endet der Auslass der Zuteileinrichtung 14 für das feinkörnige, duroplastisch härtbare Material, das in das auf der Karde zu bildende Faservlies eingestreut wird. Das Faservlies wird nach der Abnahme von der Karde an das weitere mit dem textilen Verbundstoff belegte Transportband 19 übergeben, das das Vlies zum Einlauf des Ofens 21 führt. Das Gebläse 17 saugt in seine Ansaugöffnung Luft aus der Umgebung der Karde und mit dieser auch den Teil des feinkörnigen Materials, der nicht in das Faservlies eingelagert wurde oder während der Drehung der Karde oder bei der Uebergabe des Vlieses von der Karde auf die Transportbahn aus dem Vlies herausfällt. Das Gebläse transportiert die angesaugte Luft und das feinkörnige Material zum Zyklon 18, wo das Material von der Luft getrennt und zur neueren Verwendung wieder an den Auslass der Zuteileinrichtung geführt wird. Im Durchlaufofen 21 wird das Vlies mit dem eingelagerten Material auf eine mittlere Temperatur erwärmt, bei der das duroplastisch härtbare Material erweicht und die Fasern des Vlieses miteinander und mit dem textilen Verbundstoff verklebt, ohne dass es polymerisiert oder aushärtet.

Das Vlies mit den verklebten Fasern wird dann in das Magazin 22 gezogen, wobei es abkühlt und das vorgängig im Ofen erweichte feinkörnige Material wieder verfestigt wird und in dem zugleich Unterschiede in der Durchzuggeschwindigkeit des Vlieses ausgeglichen werden. Im Reisswolf wird das Vlies mitsamt dem textilen Verbundstoff erneut geöffnet, wozu der Reisswolf derart eingestellt ist, dass keine einzelnen Fasern, sondern aus wenigen miteinander verklebten Fasern bestehende Faserbündel oder Flocken entstehen. Die Faserbündel fallen in den Turm 26, wo sie unter der Wirkung des eigenen Gewichts und der vom Lüfter 29 erzeugten schwachen Luftströmung nach unten sinken, um auf der Matrize 27 eine homogene Ablagerung zu bilden, die von der durch die Bohrungen in der Matrix gesaugten Luft geringfügig verdichtet wird.

Sobald eine ausreichend dicke Ablagerung erzeugt ist, wird die Matrize von der Trägerkonstruktion abgehoben oder seitlich ausgeschwenkt. Bei der Herstellung von Bauelementen mit einem steil aufragenden seitlichen Bord ist es möglich, dass die auf dem entsprechenden Innenrand der Matrize abgelagerten Faserbündel beim Einführen der Patrize nach unten zusammengeschoben werden und dadurch die angestrebte Verteilung der Faserbündel gestört wird. Um letzteres zu vermeiden, wird vorzugsweise ein Vorformwerkzeug 31 verwendet, das die am aufragenden Innenrand abgelagerten Faserbündel seitlich gegen den Rand drückt und vorverdichtet, so dass die Ablagerung beim Aufsetzen der Patrize 32 nicht mehr nach unten zusammengeschoben werden kann. Auf die Matrize wird sodann eine Patrize aufgesetzt, die die Ablagerung auf die gewünschte Enddicke und mit der gewünschten Form verdichtet. Matrize, Patrize und die eingeschlossene Faserablagerung werden dann in einer (nicht gezeigten) heizbaren Presse unter geeignetem Druck und bei geeigneter Temperatur erwärmt, bis das Kunststoffmaterial zu einem Duroplast polymerisiert ist.

Bei einer bevorzugten Ausführungsform des Verfahrens wird ein Turm 40 verwendet, der eine Mehrzahl in unterschiedlicher Höhe und über dem Umfang verteilter Leitflächen (41, 42; 43, 44, 45) aufweist, wie es schematisch in Fig. 3 gezeigt ist. Diese Leitflächen ermöglichen, die im Turm absinkenden Faserbündel in bestimmte Richtungen zu lenken und auf diese Weise Ablagerungen mit bereichsweise unterschiedlicher Dicke zu erzeugen. Dabei versteht sich, dass die Leitflächen für die Herstellung von einfachen Bauelementen in grossen Stückzahlen einfacherweise fest eingebaut und für die Herstellung von Bauelementen mit sehr starker reliefartiger Ausformung vorzugsweise beweglich angeordnet sind, um das Nachstellen der Richtung der Flächen zu ermöglichen und damit das Korrigieren von Fabrikationsparametern.

Bei einer weiteren Ausführungsform des Verfahrens sinken die Faserbündel nicht frei im gesamten Querschnitt des Turms auf die Matrize ab, sondern werden in ein flexibles Rohr 50 mit relativ engem Querschnitt eingeleitet, wie es schematisch in Fig. 4 gezeigt ist. Zum Erzeugen von Ablagerungen mit unterschiedlicher Schichtdicke ist die Auslassöffnung 51 des Rohrs mit einer Führungseinrichtung 52 bewegungsverbunden, die die Auslassöffnung mit unterschiedlicher Geschwindigkeit über die zum Ablagern von Faserbündeln vorgesehene Fläche der Matrize führt. Die Führungseinrichtung kann dazu von einer mechanischen und beispielsweise mit Nockenscheiben ausgerüsteten oder auch von einer elektronisch-numerisch arbeitenden Steuereinrichtung 53 gesteuert werden.

Um mit einem Turm der beschriebenen Art Ablagerungen mit unterschiedlicher Dicke zu erzeugen, kann einfacherweise eine Matrize mit Bohrungen unterschiedlichen Durchmessers verwendet werden. Durch diese Bohrungen werden dann dem Durchmesser entsprechende unterschiedliche Luftmengen eingesaugt, was die Ablagerung unterschiedlicher Mengen an Faserbündeln zur Folge hat.

Zur Herstellung von Bauelementen für die Innenverkleidung von Automobilen werden vorzugsweise im Reisswolf aus textilen Abfällen gewonnene textile Fasern verwendet, denen keine oder nicht mehr als 50% synthetische Fasern zugesetzt sind. Bewährte feinkörnige und zum duroplastischen Härten brauchbare Materialien sind beispielsweise phenolhaltige Harze. Das Gewichtsverhältnis von Faserwerkstoff zu feinkörnigem Material beträgt etwa 2:1. Die Dicke einer mittleren Ablagerung auf der Matrize beträgt vor dem Aufsetzen der Patrize beispielsweise zwischen 50-100 mm, welche Ablagerung nach dem Pressen und Aushärten des Kunstharzbinders Bauelemente mit Dicken zwischen 5 bis 50 mm und einem Elastizitätsmodul zwischen 1 bis 10 N/cm² ergibt.

Der Pressdruck sowie die zum duroplastischen Aushärten des Kunststoffbinders erforderliche Temperatur und Zeit sind von der Dicke der Ablagerung und der Art des verwendeten Kunstharzbinders abhängig. Deren richtige Auswahl liegt im Bereich fachmännischen Könnens, weshalb diese hier nicht weitter erläutert werden.

Das neue Verfahren und die zu dessen Ausführung verwendete Vorrichtung ermöglichen eine bisher nicht erreichbare Gleichmässigkeit der Mischung von Fasermaterial und Kunststoffkleber. Die Verwendung eines feinkörnigen und vorpolymerisierten Binders hat gegenüber einem flüssigen Bindemittel den Vorteil, dass weder der Kleber noch vom Kleber "benetzte" Fasern oder Faserbündel an den Innenwänden oder Rändern irgendeiner Einrichtung der Vorrichtung hängenbleiben und insbesondere die Bohrungen in der Matrize mit ihrem relativ kleinen Durchmesser verstopfen. Es wurde bereits erwähnt, dass durch das Vorpolymerisieren des pulverförmigen Kunstharzbinders Verluste an Bindemittel insbesondere im Turm und beim duroplastischen Härten in einem Heissluftstrom vermieden werden können.

Bei noch einer weiteren Ausführungsform des beschriebenen Verfahrens wird das Transportband 19, das das Faservlies von der Karde zum Durchlaufofen 21 führt, mit einem dünnen, nichtgewebten, textilen Verbundstoff (non-woven) belegt. Dieser Verbundstoff wird mit dem aufliegenden Vlies in den Durchlaufofen eingeführt und dabei mit dem Vlies verklebt. Der Verbundstoff wird dann mitsamt dem aufliegenden Vlies im Reisswolf geöffnet, so dass mit den Fasernbündeln auch Teile des Verbundstoffs auf der Matrize abgelagert werden und schliesslich einen Teil des herzustellenden Bauelements bilden.

## Patentansprüche

1. Verfahren zum Herstellen eines geformten Bauelements aus kunstharzgebundenem Fasermaterial, wobei auf ein Vlies aus reinen oder zum überwiegenden Teil Naturfasern ein feinkörniger oder fliessfähiger Kunstharzbinder aufgestreut bzw. aufgesprüht und das mit dem Kunstharzbinder versetzte Vlies zerteilt wird, wonach die Teile in einem Turm (26) auf eine zu einer Formpresse gehörenden perforierten Matrize (27) abgelagert und mittels eines durch die Perforierungen gesaugten Luftstroms auf der Matrize (27) vorverdichtet werden und zur Bildung formbeständiger geformter Bauelemente der Kunstharzbinder nach dem Aufsetzen und Anpressen einer gleichfalls perforierten Patrize mittels eines durch die Perforierungen in der Patrize (32) und der Matrize (27) geleiteten Heissluftstroms ausgehärtet wird,
dadurch gekennzeichnet, dass der Kunstharzbinder nach dem Aufstreuen bzw. Aufsprühen und vor dem Zerteilen des Faservlieses vorgehärtet
und das mit dem vorgehärteten Kunstharzbinder gebundene Faservlies vor dem Einführen in den Turm (26) in Faserbündel oder Flocken zerteilt wird.

2. Verfahren nach Anspruch 1, dadurch gekennzeichnet, dass das Faservlies vor dem Aufstreuen oder Aufsprühen des Kunstharzbinders auf einen aus einem nichtgewebten textilen Verbundstoff gebildeten bahnförmigen Träger aufgebracht wird,
welcher Träger beim Vorhärten des Kunstharzbinders mit dem Vlies verbunden und mit diesem in Flocken zerteilt und auf der Matrize (27) abgelegt wird, um einen integralen Teil des Bauelements zu bilden.

3. Verfahren nach Anspruch 1, dadurch gekennzeichnet, dass zum Herstellen von Bauelementen mit Bereichen unterschiedlicher Dicke und in allen Bereichen gleichmässiger Materialdichte die Flocken des zerteilten Faservlieses mit bereichsweise unterschiedlicher Dicke auf der Matrize (27) abgelegt werden.

4. Verfahren nach Anspruch 3, dadurch gekennzeichnet, dass zum Herstellen von Bauelementen mit optimaler Schallabsorption und -dämmung die unterschiedliche Dicke der Ablegebereiche entsprechend dem angestrebten Durchströmwiderstand für Luft und Elastizitätsmodul gesteuert wird.

5. Verfahren nach Anspruch 1, dadurch gekennzeichnet, dass bei der Verwendung einer Matrize (27) mit stark geneigter Umrandung auf dieser Umrandung abgelagerte Flocken an die Umrandung angedrückt werden, bevor die Patrize (32) aufgesetzt wird.

6. Vorrichtung zum Ausführung des Verfahrens nach Anspruch 1 mit einem Fasermagazin (10) und einer Ladeeinrichtung (11), die die Fasern zur Vliesbildung auf ein Transportband (12) ladet, einer Streu- oder Sprüheinrichtung (14), die einen entsprechend aufbereiteten Kunstharzbinder auf das Vlies streut bzw. sprüht, eine Transporteinrichtung (19), die das mit dem Kunstharzbinder versetzte Vlies zu einer Reisstrommel (24) führt, deren Ausgang mit der Einlassöffnung eines Turms (26) zum Ablegen der Teile des zerrissenen Faservlieses verbunden ist, und mit einer Matrize (27), die zum Ablegen der Teile unterhalb oder am unteren Ende des Turms angeordnet ist, sowie mit einer zum Aufsetzen auf die mit den Teilen belegte Matrize vorgesehene Patrize (32), welche Matrize und welche Patrize Perforierungen aufweisen, wovon die Perforierungen der Matrize während des Ablegens der Teile mit einer Unterdruckquelle (29) und die Perforierungen der Patrize nach dem Aufsetzen auf die Matrize zum Einleiten eines Heissluftstroms vorgesehen sind,
dadurch gekennzeichnet, dass zwischen der Einrichtung (14) zum Aufstreuen oder Aufsprühen des Kunstharzbinders und der Reisstrommel (24) eine Einrichtung (21, 22) zum Vorhärten des Kunstharzbinders angeordnet und die Reisstrommel (24) zum Zerreissen des mit dem vorgehärteten Kunstharzbinders gebundenen Faservlieses in Faserbündel oder Flocken eingestellt ist.

7. Vorrichtung nach Anspruch 6, dadurch gekennzeichnet, dass zum Ablegen der den vorgehärteten Kunstharzbinder enthaltenden Flocken in Bereichen mit unterschiedlicher Dicke im Turm (40) entsprechend angeordnete Leitflächen (41, 42, 43, 44, 45) vorgesehen sind.

8. Vorrichtung nach Anspruch 6, dadurch gekennzeichnet, dass zum Ablegen der den vorgehärteten Kunstharzbinder enthaltenden Flocken in Bereichen mit unterschiedlicher Dicke im Turm (40) bewegbare Leitflächen (43, 44, 45) angeordnet sind.

9. Vorrichtung nach Anspruch 6, dadurch gekennzeichnet, dass zum Ablegen der den vorgehärteten Kunstharzbinder enthaltenden Flocken in Bereichen mit unterschiedlicher Dicke der Turm als Führungsrohr (50) ausgebildet ist, dessen Auslassöffnung (51) über der Matrize seitlich verschwenkbar ist.

10. Vorrichtung nach Anspruch 8 oder 9, dadurch gekennzeichnet, dass die Bewegung der Leitflächen (43, 44, 45) bzw. die Verschiebung der Auslassöffnung (51) des Führungsrohrs (50) programmgesteuert ist.

11. Vorrichtung nach Anspruch 6, dadurch gekennzeichnet, dass zum Ablegen der den vorgehärteten Kunstharzbinder enthaltenden Flocken in Bereichen mit unterschiedlicher Dicke der Saugluftstrom durch die Perforierungen der Matrize (27) bereichsweise auf unterschiedliche Werte einstellbar ist.

12. Vorrichtung nach Anspruch 11, dadurch gekennzeichnet, dass zum Einstellen unterschiedlicher Werte des Saugluftstroms durch die Perforierungen der Matrize (27) diese Perforierungen unterschiedlich grosse Querschnitte aufweisen.,

13. Vorrichtung nach Anspruch 6, dadurch gekennzeichnet, dass der Transporteinrichtung (19) benachbart eine Vorratsrolle (20) mit einem zum Belegen der Transporteinrichtung vorgesehenen, nicht gewebten textilen Verbundstoff angeordnet ist.

## Claims

1. Process for producing a moulded component from synthetic resin-bound fibre material, a fine-grained or flowable synthetic resin binder being scattered or sprayed onto a fleece consisting purely or predominantly of natural fibres and the fleece treated with the synthetic resin binder being comminuted, whereafter the parts are deposited in a tower (26) onto a perforated female mould (27) forming part of a moulding press and are precompacted on the female mould (27) by means of an air stream sucked through the perforations and, in order to form dimensionally stable shaped components, the synthetic resin binder, after the placing on and pressing of a likewise perforated male mould, is cured by means of a hot-air stream conducted through the perforations in the male mould (32) and female mould (27), characterized in that the synthetic resin binder is precured after the scattering on or spraying on and before the comminution of the fibrous fleece and the fibrous fleece bound with the precured synthetic resin binder is comminuted into fibre bundles or flakes before the introduction into the tower (26).

2. Process according to Claim 1, characterized in that, before the scattering on or spraying on of the synthetic resin binder, the fibrous fleece is applied onto a web-shaped carrier formed from a non-woven textile composite material, which carrier is bonded to the fleece during the precuring of the synthetic resin binder and comminuted into flakes with said fleece and deposited on the female mould (27) in order to form an integral part of the component.

3. Process according to Claim 1, characterized in that, for the production of components with regions of variable thickness and uniform material density in all regions, the flakes of the comminuted fibrous fleece are deposited on the female mould (27) with variable thickness from region to region.

4. Process according to Claim 3, characterized in that, in order to produce components with optimum sound absorption and sound insulation, the variable thickness of the deposited regions is controlled corresponding to the desired through-flow resistance for air and modulus of elasticity.

5. Process according to Claim 1, characterized in that, in the use of a female mould (27) with a sharply inclined border, flakes deposited on this border are pressed against the border before the male mould (32) is placed on.

6. Apparatus for carrying out the process according to Claim 1, with a fibre magazine (10) and a charging device (11) which charges the fibres for forming the fleece onto a conveyor belt (12), a scattering or spraying device (14) which respectively scatters or sprays a correspondingly prepared synthetic resin binder onto the fleece, a conveyor device (19) which guides the fleece treated with the synthetic resin binder to a willowing drum (24), the discharge of which is connected to the feed opening of a tower (26) for depositing the parts of the comminuted fibrous fleece, and with a female mould (27) which is arranged for depositing the parts below or at the lower end of the tower, and with a male mould (32) which is provided for placing onto the female mould covered with the parts, which female mould and which male mould have perforations, the perforations of the female mould being provided with a source of subatmospheric pressure (29) during the deposition of the parts and the perforations of the male mould being provided, after the latter is placed onto the female mould, for introducing a hot-air stream, characterized in that there is arranged between the device (14) for the scattering on or spraying on of the synthetic resin binder and the willowing drum (24) a device (21, 22) for precuring the synthetic resin binder, and the willowing drum (24) is set for comminuting the fibrous fleece bound with the precured synthetic resin binder into fibre bundles or flakes.

7. Apparatus according to Claim 6, characterized in that, for the deposition, in regions with variable thickness, of the flakes containing the precured synthetic resin binder, correspondingly arranged deflector baffles (41, 42, 43, 44, 45) are provided in the tower (40).

8. Apparatus according to Claim 6, characterized in that, for the deposition, in regions with variable thickness, of the flakes containing the precured synthetic resin binder, movable deflector baffles (43, 44, 45) are arranged in the tower (40).

9. Apparatus according to Claim 6, characterized in that, for the deposition, in regions with variable thickness, of the flakes containing the precured synthetic resin binder, the tower is designed as a guide pipe (50), the discharge opening (51) of which can be pivoted laterally over the female mould.

10. Apparatus according to Claim 8 or 9, characterized in that the movement of the deflector baffles (43, 44, 45) or the displacement of the discharge opening (51) of the guide pipe (50) is program-controlled.

11. Apparatus according to Claim 6, characterized in that, for the deposition, in regions with variable thickness, of the flakes containing the precured synthetic resin binder, the suction air stream through the perforations of the female mould (27) can be set to different values from region to region.

12. Apparatus according to Claim 11, characterized in that, for setting variable values of the suction air stream through the perforations of the female mould (27), said perforations have differently sized cross-sections.

13. Apparatus according to Claim 6, characterized in that a supply roll (20) with a non-woven textile composite material provided for covering the transport device is arranged adjacent to the conveyor device (19).

## Revendications

1. Procédé pour la réalisation d'un élément de construction moulé en matériau de fibres lié par résine synthétique, un liant en résine synthétique à grains fins ou fluide étant saupoudré, respectivement vaporisé sur un non-tissé purement ou pour la majeure partie en fibres naturelles et le non-tissé imprégné du liant en résine synthétique étant divisé, les fragments étant ensuite déposés dans une tour (26) sur une matrice perforée (27) appartenant à une presse à mouler et étant précomprimés sur la matrice (27) au moyen d'un flux d'air aspiré à travers les perforations et le liant en résine synthétique étant durci après la pose et le pressage d'un poinçon également perforé au moyen d'un flux d'air chaud conduit à travers les perforations dans le poinçon (32) et la matrice (27) pour la formation d'éléments de construction moulés de forme stable,
caractérisé en ce que le liant en résine synthétique est pré-durci après le saupoudrage, respectivement la vaporisation et avant la division du non-tissé
et le non-tissé lié avec le liant en résine synthétique pré-durci est divisé en paquets de fibre ou bourre avant l'introduction dans la tour (26).

2. Procédé selon la revendication 1, caractérisé en ce que le non-tissé est appliqué avant le saupoudrage ou la vaporisation du liant en résine synthétique sur un support en forme de bande constitué d'un composite textile non-tissé,
lequel support est lié au non-tissé lors du pré-durcissement du liant en résine synthétique et est divisé avec celui-ci en bourre et déposé sur la matrice (27) afin de constituer une partie intégrale de l'élément de construction.

3. Procédé selon la revendication 1, caractérisé en ce que pour la réalisation d'éléments de construction avec des zones avec une épaisseur différente et une densité de matériau régulière dans toutes les zones la bourre du non-tissé divisé est déposée sur la matrice (27) avec une épaisseur différente par endroit.

4. Procédé selon la revendication 3, caractérisé en ce que pour la réalisation d'éléments de construction avec une absorption et une isolation acoustiques optimales, l'épaisseur différente des zones de dépôt est commandée en fonction de la résistance à l'écoulement pour l'air et du module d'élasticité recherchés.

5. Procédé selon la revendication 1, caractérisé en ce que lors de l'utilisation d'une matrice (27) avec un bord fortement incliné, la bourre déposée sur ce bord est comprimée contre le bord avant que le poinçon (32) soit posé.

6. Dispositif pour la réalisation du procédé selon la revendication 1 avec un magasin de fibres (10) et un dispositif de chargement (11) qui charge les fibres pour la formation de non-tissé sur une bande transporteuse (12), un dispositif de saupoudrage ou de vaporisation (14), qui saupoudre, respectivement vaporise sur le non-tissé un liant en résine synthétique préparé de façon correspondante, un dispositif de transport (19) qui conduit le non-tissé mélangé au liant en résine synthétique à un tambour à crocs (24) dont la sortie est reliée à l'ouverture d'entrée d'une tour (26) pour le dépôt des fragments du non-tissé déchiré, et à une matrice (27) qui est disposée au-dessous ou à l'extrémité inférieure de la tour pour le dépôt des fragments, ainsi qu'à un poinçon (32) prévu pour pose sur la matrice garnie de fragments, laquelle matrice et lequel poinçon présentent des perforations, dont les perforations de la matrice sont prévues avec une source de dépression (29) pendant le dépôt des fragments et les perforations du poinçon pour l'introduction d'un flux d'air chaud après la pose sur la matrice,
caractérisé en ce qu'un dispositif (21, 22) pour le pré-durcissement du liant en résine synthétique est disposé entre le dispositif (14) pour saupoudrer ou vaporiser le liant en résine synthétique et le tambour à crocs (24) et en ce que le tambour à crocs (24) est réglé pour déchirer le non-tissé lié avec le liant en résine synthétique pré-durci en paquets de fibre ou bourre.

7. Dispositif selon la revendication 6, caractérisé en ce que pour le dépôt de la bourre contenant le liant en résine synthétique pré-durci dans des zones avec une épaisseur différente des surfaces conductrices (41, 42, 43, 44, 45) disposées dans la tour (40) de façon correspondante sont prévues.

8. Dispositif selon la revendication 6, caractérisé en ce que pour le dépôt de la bourre contenant le liant en résine synthétique pré-durci dans des zones avec une épaisseur différente des surfaces conductrices mobiles (43, 44, 45) sont disposées dans la tour (40).

9. Dispositif selon la revendication 6, caractérisé en ce que pour le dépôt de la bourre contenant le liant en résine synthétique pré-durci dans des zones avec une épaisseur différente la tour est conçue comme un tube conducteur (50) dont l'ouverture de sortie (51) est pivotante latéralement au-dessus de la matrice.

10. Dispositif selon la revendication 8 ou 9, caractérisé en ce que le déplacement des surfaces conductrices (43, 44, 45), respectivement la translation de l'ouverture de sortie (51) du tube conducteur (50) est commandé par programme.

11. Dispositif selon la revendication 6, caractérisé en ce que pour le dépôt de la bourre contenant le liant en résine synthétique pré-durci dans des zones avec une épaisseur différente le flux d'air d'aspiration à travers les perforations de la matrice (27) est réglable par endroit à des valeurs différentes.

12. Dispositif selon la revendication 11, caractérisé en ce que pour le réglage **d**e valeurs différentes du flux d'air d'aspiration à travers les perforations de la matrice (27) ces perforations présentent des diamètres de taille différente.

13. Dispositif selon la revendication 6, caractérisé en ce qu'un rouleau de stockage (20) est disposé proche du dispositif de transport (19) avec un composite textile non-tissé pour le garnissage du dispositif de transport.
